# FASCICULE DE BREVET EUROPEEN

(11) **EP 0 284 501 B1**
(45) Date de publication et mention de la délivrance du brevet: **22.11.1990**
(21) Numéro de dépôt: 88400643.8
(22) Date de dépôt: 18.03.1988
(51) Int. Cl.: C10C 3/00

(54) **Brai d'imprégnation à filtrabilité améliorée et son procédé de fabrication**
Imprägnierpech mit verbesserter Filtrierbarkeit und dessen Herstellung
Binder pitch with modified filtrability and its preparation

(30) Priorité: 20.03.1987 FR 8703927
(43) Date de publication de la demande: 28.09.1988
(73) Titulaire: ELF ATOCHEM S.A., 92800 Puteaux (FR)
(72) Inventeur: Couderc, Pierre, F-62400 Bethune (FR); Buche, Serge, F-62300 Lens (FR); Saint-Romain, Jean Louis, F-62223 Saint Laurent Blangy (FR)
(74) Mandataire: Chaillot, Geneviève

(56) Documents cités:
- FR-A- 2 370 784
- FR-A- 2 418 269
- US-A- 3 692 663
- US-A- 4 086 156
- JAPANESE PATENTS REPORT, section Chemical, vol. 78, no. 7, 17 mars 1978, Derwent Publications Ltd, Londres, GB;

## Description

La présente invention concerne les brais, en particulier les brais de goudrons de houille, qui sont destinés à être utilisés comme agents d'imprégnation de pièces de carbone ou de graphite, dans le but d'augmenter leur densité et leur résistance mécanique. Dans le présent mémoire descriptif, on désignera ces brais par l'expression "brais d'imprégnation".

Les brais sont, d'une manière générale, caractérisés par différentes données analytiques, dont la connaissance permet d'apprécier leur valeur d'usage pour l'application choisie. On donnera ci-après une définition des différentes caractéristiques des brais, qui seront évoquées ici :
- la teneur en substances insolubles dans la quinoléine (IQ), et la teneur en substances insolubles dans le toluène (IT), ces teneurs, exprimées en % en poids, étant obtenues par les modes opératoires indiqués dans les normes respectivement ISO 6791 et ISO 6376 :
- le point de ramollissement Kraemer-Sarnow (KS), exprimé en _{°}C, qui est déterminé selon le procédé au mercure spécifié dans la norme DIN 52025 ;
- la teneur en carbone fixe (exprimée en % en poids), qui traduit le rendement en coke ou le pouvoir en carbone du brai, cette teneur étant calculée selon la méthode décrite dans la norme ISO 6998.

Un brai jugé satisfaisant pour constituer un brai d'imprégnation respecte généralement les spécifications suivantes :
- un point de ramollissement KS de l'ordre de 60 à 80_{°}C ;
- une teneur en substances insolubles dans la quinoléine généralement inférieure ou égale à 7% en poids; et
- une teneur en carbone fixe au moins égale à 46%, par exemple comprise entre 46 et 54% en poids.

Toutefois, le critère essentiel de succès d'un brai d'imprégnation est constitué par une autre mesure propre aux brais de ce type parce qu'elle traduit la qualité d'imprégnation du brai, à savoir, là vitesse de filtration (ou indice de filtrabilité). Les indices de filtrabilité ont ici été déterminés par la méthode suivante:

Dans une cellule de filtration, identique à celle décrite par Clarke J.W., Rantell T.D., dans la revue "Fuel", 1980, 59, 35-41, on soumet à une filtration, sur un disque fritté métallique, à une pression constante de 5 x 10⁵ Pa et à une température constante de 225_{°}C, un échantillon de 50 g environ du brai à analyser préalablement chauffé en étuve. On enregistre la courbe m = f (t) (où m est la masse de brai filtré exprimée en grammes et t est le temps exprimé en minutes), et on calcule l'indice de filtrabilité 1 suivant la formule : avec
mᵢ = masse recueillie au temps t₁
m₂ = masse recueillie au temps t₂

Jusqu'à présent, l'homme du métier était persuadé que le traitement thermique de maturation d'un brai d'imprégnation était sand influence, voire même désavantageux, pour la vitesse de filtration.

La Société déposante a maintenant découvert que, contrairement à ce préjugé, la filtrabilité d'un brai d'imprégnation pouvait être considérablement améliorée par une maturation modérée de celui-ci.

Par ailleurs, l'analyse par chromatographie par perméation de gel (CPG) de brais d'imprégnation ayant et n'ayant pas été traités thermiquement a permis à la Société déposante de constater que l'amélioration de l'indice de filtrabilité d'un brai est corrélée, d'une part, à une élimination des produits de masse moléculaire inférieure à 1200, et de préférence comprise entre 500 et 1100 et, d'autre part, à une augmentation de la fraction des particules insolubles dans la quinoléine, présentant une taille de l'ordre de 8-10 _{I}lm, autrement dit des particules représentatives de la mésophase. Tout se passe donc comme si les molécules, dont on constate qu'elles disparaissent de la matrice du brai, se retrouvaient en mésophase. L'observation en microscopie électronique des substances insolubles dans la quinoléine vient confirmer que les particules insolubles dans la quinoléine qui sont de toute petite taille, viennent, dans le cas des brais ayant été traités thermiquement, s'adsorber sur les particules de mésophase. Il en résulte que les phénomènes de colmatage, nuisant à l'obtention d'un bon indice de filtrabilité, qui étaient provoqués par ces particules de petite taille, se trouvent supprimés.

La présente invention a d'abord pour objet un brai d'imprégnation possédant un point de ramollissement KS compris entre 60_{°} et 80_{°}C environ, et une teneur en substances insolubles dans la quinoléine inférieure ou égale à 7% en poids environ en poids, caractérisé en ce que son indice de filtrabilité est supérieur ou égal à 4,5. Le brai d'imprégnation selon l'invention possède une teneur en carbone fixe au moins égale à 46% en poids, et les substances insolubles dans le quinoléine comprennent une proportion substantielle de particules de mésophase de taille comprise entre 8 et 10 µm.

L'invention a également pour objet un procédé de fabrication d'un brai d'imprégnation tel que défini ci-dessus, caractérisé en ce qu'on soumet en goudron ou bien un brai mou, c'est-à-dire un brai possédant un point de ramollissement KS au plus égal à 60_{°}C, et une teneur en substances insolubles dans la quinoléine au plus égale à 7% en poids, à un traitement thermique capable d'éliminer une partie substantielle de ses constituants de masse moléculaire inférieure à 1200, ledit traitement thermique étant effectué à une température comprise entre 350 et 430_{°}C et pendant une durée de 1 à 50 heures.

Conformément à un mode de réalisation préféré du procédé selon l'invention, le traitement susindiqué est suivi d'une distillation éclair. Pour des raisons évidentes de cinétique, la durée sera choisie d'autant plus longue que la température sera moins élevée. La température sera notamment comprise entre 400°C et 420°C et la durée de traitement se situera notamment entre 2 et 7 heures.

La présente invention sera maintenant illustrée comme suit :

### Exemples 1 à 5

A partir d'un même goudron de houille, on prépare des brais d'imprégnation comme suit : le brai de l'exemple 1 (comparatif) est obtenu par distillation directe du goudron de houille, sans traitement thermique ; les brais des exemples 2 à 5 (conformes à l'invention) sont préparés en faisant subir au brai de l'exemple 1, un traitement thermique à la température T (exprimée en _{°}C) et pendant la durée t (exprimée en heures) indiquées dans le tableau ci-après, puis une distillation éclair. Dans le tableau ci-après, sont rapportées les caractéristiques des brais ainsi obtenus, telles qu'elles sont définies ci-dessus, ainsi que la valeur numérique (en unité arbitraire) de la surface S obtenue par intégration de la courbe de la figure 1 comme précisé ci-après.

On détermine les masses molaires des brais par chromatographie à perméation de gel dans le trichloro-1,2,4 benzène à 135_{°}C.

L'étalonnage est réalisé à l'aide de fractions de brai qui ont été recueillies par CPG préparative et dont les masses moléculaires ont été déterminées par osmométrie.

En soustrayant de la courbe CPG du brai de l'exemple 5 (Figure 1a), celle du brai de l'exemple 1 (Figure 1b), on obtient la courbe, représentée sur la Figure 1c. L'examen de ces courbes fait apparaître que toute amélioration de l'indice de filtrabilité d'un brai est en rapport direct avec une élimination de produits de masses moléculaires comprises entre 300 et 1200 environ.

On calcule alors la surface S obtenue par intégration du (ou des) pic(s) de la courbe de la Figure 1c et des courbes correspondantes pour les brais des exemples 2 à 4, entre les valeurs 300 et 1200 des masses moléculaires ; on porte ces surfaces en ordonnées, avec, en abscisses, de façon correspondante, les indices de filtrabilité I, ce qui permet de tracer la courbe de la Figure 2. On constate que l'amélioration de l'indice de filtrabilité d'un brai est d'autant plus grande que l'élimination des produits précités est importante.

Enfin, on étudie la distribution granulométrique des particules insolubles dans la quinoléine.

On porte, en ordonnées, les pourcentages des plus grandes particules (diamètre compris entre 8 et 10 µm) pour chacun des brais analysés, et, en abscisses, de façon correspondante, les indices de filtrabilité I, ce qui donne la courbe de la figure 3. On peut ainsi constater que l'indice de filtrabilité 1 augmente progressivement avec le pourcentage de ces particules, lesquelles sont représentatives de la mésophase.

Parallèlement à cette étude, on observe, par microscopie électronique à balayage, l'aspect de ces particules. On remarque, sur les représentations photographiques obtenues concernant les brais des exemples 1 et 5 (Figure 4), une variation de la nature des substances insolubles dans la quinoléine, lesquelles passent de particules de type "noir de carbone" de taille de 1-2 µm environ (exemple 1) à des ag- glomérates mésophasiques de taille de 8-10 _{Il}m environ, ayant adsorbé les particules précédentes (exemple 5). Ces agglomérats proviennent des phénomènes de polycondensation consécutifs au traitement thermiques de l'invention.

## Revendications (Revendications pour l'(les) Etat(s) contractant(s) suivant(s) : AT, BE, CH, DE, FR, GB, IT, Li, LU, NL, SE)

1. Brai d'imprégnation possédant un point de ramollissement KS compris entre 60_{°}C et 80_{°}C et une teneur en susbtances insolubles dans la quinoléine inférieure ou égale à 7% en poids, caractérisé en ce que son indice de filtrabilité est supérieur ou égal à 4,5, sa teneur en carbone fixe, déterminée selon la norme ISO 6998, est au moins égale à 46% en poids, et les substances insolubles dans la quinoléine comprennent une proportion substantielle de particules de mesophase de taille comprise entre 8 et 10 µm.

2. Brai d'imprégnation selon la revendication 1, caractérisé en ce qu'il est exempt de produits de masse moléculaire comprise entre 300 et 1200.

3. Procédé de fabrication d'un brai d'imprégnation selon l'une des revendications 1 et 2, caractérisé en ce qu'on soumet un brai possédant un point de ramollissement KS au plus égal à 60_{°}C et une teneur en substances insolubles dans la quinoléine inférieure ou égale à 7% en poids, à un traitement thermique capable d'éliminer une partie substantielle de ses constituants de masse moléculaire inférieure à 1200, ledit traitement thermique étant effectué à une température comprise entre 350_{°}C et 430_{°}C et pendant une durée de 1 à 50 heures.

4. Procédé selon la revendication 3, caractérisé en ce que ledit traitement est conduit à une température comprise entre 400_{°} et 420_{°}C.

5. Procédé selon l'une des revendications 3 et 4, caractérisé en ce que ledit traitement est conduit pendant une durée de 2 à 7 heures.

## Revendications (Revendications pour l'(les) Etat(s) contractant(s) suivant(s) : GR, ES)

1. Procédé de fabrication d'un brai d'imprégnation qui possède un point de ramollissement KS compris entre 60_{°}C et 80_{°}C, une teneur en substances insolubles dans la quinoléine inférieure ou égale à 7% en poids, un indice de filtrabilité supérieur ou égal à 4,5, et une teneur en carbone fixe, déterminée selon la norme ISO 6998, au moins égale à 46% en poids, et dont les substances insolubles dans la quinoléine comprennent une proportion substantielle de particules de mésophase de taille comprise entre 8 et 10 _{I}lm, caractérisé en ce qu'on soumet un brai possédant un point de ramollissement KS au plus égal à 60_{°}C et une teneur en substances insolubles dans la quinoléine inférieure ou égale à 7% en poids, à un traitement thermique capable d'éliminer une partie substantielle de ses constituants de masse moléculaire inférieure à 1200, ledit traitement thermique étant effectué à une température comprise entre 350_{°}C et 430_{°}C et pendant une durée de 1 à 50 heures.

2. Procédé selon la revendication 1, caractérisé en ce que ledit traitement est conduit à une température comprise entre 400_{°} et 420_{°}C.

3. Procédé selon l'une des revendications 1 et 2, caractérisé en ce que ledit traitement est conduit pendant une durée de 2 à 7 heures.

4. Procédé selon l'une des revendications 1 à 3, caractérisé par le fait qu'il conduit à un brai exempt de produits de masse moléculaire comprise entre 300 et 1200.

5. Procédé d'imprégnation de pièces de carbone ou de graphite pour en augmenter la densité ou la résistance mécanique par un brai obtenu par le procédé tel que défini à l'une des revendications 1 à 4.

## Claims (Claims for the following Contracting State(s) : AT, BE, CH, DE, FR, GB, GR, IT, LI, LU, NL, SE)

1. Impregnation pitch having a KS softening point of between 60_{°}C and 80_{°}C and a content of quinoline-insoluble substances below or equal to 7% by weight, characterized in that its filterability index is higher than or equal to 4.5, its fixed carbon content, determined according to ISO standard 6998, is at least equal to 46% by weight, and the quinoline-insoluble substances comprise a substantial proportion of mesophase particles of between 8 and 10µrn in size.

2. Impregnation pitch according to claim 1, characterized in that it is free from materials of molecular mass between 300 and 1200.

3. Process for the manufacture of an impregnation pitch according to either of claims 1 and 2, characterized in that a pitch having a KS softening point not exceeding 60_{°}C and a content of quinoline-insoluble substances below or equal to 7% by weight is subjected to a thermal treatment capable of removing a substantial part of its constituents with a molecular mass of below 1200, said thermal treatment being carried out at a temperature of between 350_{°}C and 430_{°}C and for a period of 1 to 50 hours.

4. Process according to claim 3, characterized in that the said treatment is carried out at a temperature of between 400°C and 420_{°}C.

5. Process according to either of claims 3 and 4, characterized in that the said treatment is carried out for a period of 2 to 7 hours.

## Claims (Claims for the following Contracting State(s) : ES)

1. Process for the manufacture of an impregnation pitch which have a KS softening point of between 60_{°}C and 80°C, a content of quinoline-insoluble substances below or equal to 7% by weight, a filterability index higher than or equal to 4.5, and a fixed carbon content, determined according to ISO standard 6998, at least equal to 46% by weight, and the quinoline-insoluble substances of which comprise a substantial proportion of mesophase particles of between 8 and 10 µm in size, characterized in that a pitch having a KS softening point not exceeding 60_{°}C and a content of quinoline-insoluble substances below or equal to 7% by weight is subjected to a thermal treatment capable of removing a substantial part of its constituents with a molecular mass of below 1200, said thermal treatment being carried out at a temperature of between 350_{°}C and 430_{°}C and for a period of 1 to 50 hours.

2. Process according to claim 1, characterized in that the said treatment is carried out at a temperature of between 400_{°}C and 420_{°}C.

3. Process according to either of claims 1 and 2, characterized in that the said treatment is carried out for a period of 2 to 7 hours.

4. Process according to either of claims 1 to 3, characterized in that it conduces to a pitch free from materials of molecular mass between 300 and 1200.

5. Process of impregnating carbon or graphite components in order to increase their density or their mechanical strength by a pitch obtained by the process according to one of claims 1 to 4.

## Patentansprüche (Patentansprüche für folgende(n) Vertragsstaat(en) : AT, BE, CH, DE, FR, GB, GR, IT, LI, LU, NL, SE)

1. lmprägnierpech, welches einen Erweichungspunkt KS zwischen einschließlich 60_{°}C und 80_{°}C und einen Gehalt an in Chinolin unlöslichen Substanzen unterhalb oder gleich 7 Gew.-% aufweist, dadurch gekennzeichnet, daß sein Filtrierbarkeitsindex größer oder gleich 4,5, sein Gehalt an nach der ISO 6998 Norm bestimmten festen Kohlenstoff mindestens 46 Gew.-% ist und die in Chinolin unlöslichen Substanzen einen wesentlichen Anteil an Mesophasenteilchen mit einer Größe zwischen einschließlich 8 und 10 wm umfassen.

2. Imprägnierpech nach Anspruch 1, dadurch gekennzeichnet, dass es frei von Produkten mit einer Molekülmasse zwischen einschließlich 300 und 1200 ist.

3. Verfahren zur Herstellung eines Imprägnierpechs nach einem der Ansprüche 1 und 2, dadurch gekennzeichnet, dass man ein Pech, welches einen Erweichungspunkt KS von höchstens gleich 60_{°}C und einen Gehalt an in Chinolin unlöslichen Substanzen unterhalb oder gleich 7 Gew.-% aufweist, einer Wärmebehandlung unterwirft, die geeignet ist, einen wesentlichen Teil seiner Bestandteile mit einer Molekülmasse unter 1200 zu entfernen, wobei die genannte Wärmebehandlung bei einer Temperatur zwischen einschließlich 350_{°}C und 430_{°}C und während eines Zeitraumes von 1 bis 50 h durchgeführt wird.

4. Verfahren nach Anspruch 3, dadurch gekennzeichnet, daß die genannte Behandlung bei einer Temperatur zwischen einschließlich 400_{°} und 420_{°}C durchgeführt wird.

5. Verfahren nach einem der Ansprüche 3 und 4, dadurch gekennzeichnet, daß die genannte Behandlung während eines Zeitraumes von 2 bis 7 h durchgeführt wird.

## Patentansprüche (Patentansprüche für folgende(n) Vertragsstaat(en) : ES)

1. Verfahren zur Herstellung eines lmprägnierpechs, welches einen Erweichungspunkt KS zwischen einschließlich 60_{°}C und 80_{°}C, einen Gehalt an in Chinolin unlöslichen Substanzen unterhalb oder gleich 7 Gew.-%, einen Filtrierbarkeitsindex größer oder gleich 4,5 und einen Gehalt an nach der ISO 6998 Norm bestimmten festen Kohlenstoff von mindestens gleich 46 Gew.-% aufweist, wobei die in Chinolin unlöslichen Substanzen einen wesentlichen Anteil an Mesophasenteilchen mit einer Größe zwischen einschließlich 8 und 10 gm umfassen, dadurch gekennzeichnet, daß man ein Pech mit einem Erweichungspunkt KS von höchstens gleich 60_{°}C und einem Gehalt an in Chinolin unlöslichen Substanzen unterhalb oder gleich 7 Gew.-% einer Wärmebehandlung unterwirft, die geeignet ist, einen wesentlichen Teil seiner Bestandteile mit einer Molekülmasse unter 1200 zu entfernen, wobei die genannte Wärmebehandlung bei einer Temperatur zwischen einschließlich 350_{°}C und 430_{°}C und während eines Zeitraumes von 1 bis 50 h durchgeführt wird.

2. Verfahren nach Anspruch 1, dadurch gekennzeichnet, daß die genannte Behandlung bei einer Temperatur zwischen einschließlich 400_{°} und 420_{°}C durchgeführt wird.

3. Verfahren nach einem der Ansprüche 1 und 2, dadurch gekennzeichnet, daß die genannte Behandlung während eines Zeitraumes von 2 bis 7 h durchgeführt wird.

4. Verfahren nach einem der Ansprüche 1 bis 3, dadurch gekennzeichnet, daß ein Pech, das frei von Produkten mit einer Molekülmasse zwischen einschließlich 300 und 1200 ist, hergestellt wird.

5. Verfahren zum Imprägnieren von Teilen aus Kohlenstoff oder Graphit, zur Erhöhung der Dichte oder der mechanischen Festigkeit mittels eines Pechs, das nach dem Verfahren, wie es in einem der Ansprüche 1 bis 4 definiert ist, erhalten wurde.
